# EUROPÄISCHE PATENTSCHRIFT

(11) **EP 0 166 718 B1**
(45) Veröffentlichungstag und Bekanntmachung des Hinweises auf die Patenterteilung: **31.05.1989**
(21) Anmeldenummer: 85890141.6
(22) Anmeldetag: 25.06.1985
(51) Int. Cl.: B22D 11/04, B22D 11/10, B22D 11/12, B22D 11/128, B22D 11/14

(54) **Verfahren und Vorrichtung zum Stranggiessen von metallischen Schmelzen**
Method of and installation for continuous casting of metallic melts
Procédé et dispositif pour la coulée continue de bains métalliques

(30) Priorität: 26.06.1984 AT 2060/84
(43) Veröffentlichungstag der Anmeldung: 02.01.1986
(73) Patentinhaber: BÖHLER Gesellschaft m.b.H., A-1010 Wien (AT); VOEST-ALPINE INDUSTRIEANLAGENBAU GESELLSCHAFT m.b.H., A-4020 Linz (AT)
(72) Erfinder: Machner, Peter, Dipl.-Ing., A-8700 Leoben (AT)

(56) Entgegenhaltungen:
- CH-A- 558 223
- DE-A- 2 707 774
- DE-A- 2 903 234
- DE-B- 2 342 820
- US-A- 4 202 397

## Beschreibung

Die Erfindung bezieht sich auf ein Verfahren und eine Vorrichtung zum Stranggießen von metallischen Schmelzen, insbesondere von höher schmelzenden Legierungen, z. B. Stahl gemäß Oberbegriff der Ansprüche 1 und 7.

Beim Erstarren von metallischen Schmelzen, insbesondere von Legierungen, kommt es zu sogenannten Seigerungen, d.h. unterschiedlichen chemischen bzw. physikalischen Zusammensetzungen bezogen auf den Quer- und gegebenenfalls Längsschnitt des erstarrenden Blockes bzw. Stranges. Um derartige Seigerungen zu verhindern bzw. geringer zu halten, ist es sowohl beim Block- als auch Strangguß bekannt, die Schmelze während des Erstarrens in der Kokille in Bewegung zu halten. Hiebei kann die Schmelze beispielsweise durch elektromagnetische Rühreinrichtungen in Rotation um die Gießrichtung oder um die Kokillenlängsachsrichtung gebracht werden oder es können Strömungen von dem Kokillenaußenrand zu dem Kokilleninnenrand verursacht werden. Derartige Strömungen können durch geeignet angeordnete elektromagnetische Rührvorrichtungen und entsprechende Steuerungen erreicht werden.

Einsetzende Schmelzenströmungen vor der Kristallisationsfront können jedoch auch zu Inhomogenitäten bzw. Seigerstreifen führen. Diese bekannten negativen Seigerungen (white bands) beeinträchtigen in hohem Maße die Qualität des Produktes.

Aus der DE-OS-2 903 234 wird ein Verfahren zum vertikalen Stranggießen bekannt, wobei die Schmelze von einem Schmelzenbehälter über ein Gießrohr in die Kokille gelangt. Um das Gießrohr ist eine elektromagnetische Rührvorrichtung angeordnet, mit welcher die Metallschmelze gerührt werden kann, sodaß dieselbe bereits mit einer zusätzlich zur Strömungsrichtung überlagerten Bewegung versehen, in die Kokille eintritt.

Aus DE-G-8 201 246.6, auf welcher die Oberbegriffe der Ansprüche 1 und 7 basieren, wird eine Anlage zum horizontalen Stranggießen von Metall, insbesondere von Stahl bekannt, wobei ein eine Gießmündung aufweisender Verteilerbehälter zur Aufnahme des zu vergießenden Flüssigmetalls mit einer annähernd horizontal ausgerichteten wassergekühlten Kokille verbunden ist.

Beim horizontalen Strangguß ist es bereits bekannt geworden, vor der Kokille in der Schmelzenzuleitung ein elektromagnetisches Ventil vorzusehen, um den Schmelzenzufluß zu verhindern.

Die vorliegende Erfindung hat sich zum Ziel gesetzt, ein Verfahren und eine Vorrichtung zum horizontalen Stranggießen von metallischen Schmelzen, insbesondere von höher schmelzenden Legierungen, z. B. Stahl, zu schaffen, bei welchem bzw. welcher eine besonders hohe Oberflächengüte erreicht wird, das einen möglichst geringen apparativen Aufwand aufweist, und einen energiesparenden Betrieb erlaubt, sowie die Innengüte des Stranges wesentlich erhöht.

Das erfindungsgemäße Verfahren zum Stranggießen von metallischen Schmelzen, insbesondere von höher schmelzenden Legierungen, z. B. Stahl, wobei die metallische Schmelze über zumindest eine Schmelzenzuleitung, z. B. Kanal, von einem Schmelzenbehälter, Pfanne, od. dgl. einer im wesentlichen horizontal angeordneten und mit diesem flüssigkeitsdicht verbundenen, vorzugsweise flüssigkeitsgekühlten Kokille über eine, eine geringere Querschnittsfläche als die Kokille aufweisende Austrittsöffnung eines Düsensteines zugeleitet wird, und der teilerstarrte Strang aus der Kokille, vorzugsweise schrittweise, gegebenenfalls mit einem Teilschritt nach hinten gezogen wird, besteht im wesentlichen darin, daß die Schmelze in einen, im wesentlichen horizontalen Teil der Schmelzenzuleitung, im wesentlichen tangential eingeleitet wird, sodaß eine Rotation der Schmelze um dessen Längsachse bewirkt wird wonach die rotierende Schmelze in die Kokille eingeleitet wird. Bei einem derartigen Verfahren tritt die Schmelze bereits rotierend in die Kokille ein, sodaß auch die Grenzschichten, d.h. Oberflächenschichten, welche z. B. bei einem schrittweisen Abzug des Stranges Kerben aufweisen können, eine besonders hohe Homogenität besitzen, wobei gleichzeitig über die Querschnittsveränderung eine zusätzliche Verwirbelung in der Metallschmelzenströmungsrichtung aufgebracht wird. Ein weiterer Vorteil besteht darin, daß bereits beim Beginn der Strangschalenbildung eine Rotationsströmung der Metallschmelze gegeben ist.

Weist die Schmelzenzuleitung zumindest zwei im Mündungsbereich unterschiedlich geformte und/oder große Querschnitte auf, wobei die entsprechenden Abschnitte der Schmelzenzuleitung ineinander tangential münden, so kann eine Rührbewegung in der Schmelze ohne weiteren Energieaufwand und aufwendige Vorrichtungen erreicht werden.

Weist die Schmelzenzuleitung zumindest zwei unterschiedliche, aneinander anschließende Querschnittsflächen auf, wobei die Schmelze, vorzugsweise von jenem Abschnitt mit der kleineren Querschnittsfläche in den mit der größeren Querschnittsfläche, etwa tangential eingeleitet wird, so kann ebenfalls eine Rotation der Schmelze um die im wesentlichen horizontale Längsachse der Schmelzenzuleitung vor der Kokille ohne zusätzliche Energie, z. B. durch Elektromagnete od. dgl., erreicht werden, wobei gleichzeitig der gesamte Metallstrom in Bewegung versetzt wird.

Ein besonders homogener Strang kann dann erhalten werden, wenn die Strömungsgeschwindigkeit der Schmelze an jedem Punkt der Schmelzenzuleitung im Mittel über die Zeit, konstant gehalten wird.

Eine besonders geringe Überhitzung der Schmelze im Schmelzenbehälter kann dann eingehalten werden, wenn die Schmelze von einer im wesentlichen vertikal angeordneten Schmelzenzuleitung vom Schmelzenbehälter in eine hiezu geneigt, vorzugsweise im wesentlichen horizontal angeordnete kurze Schmelzenzuleitung abgeleitet wird.

Eine kurze Schmelzenzuleitung kann auch dadurch erreicht werden, daß die Schmelze in der, im wesentlichen vertikal angeordneten Schmelzenzuleitung schneller strömt, als in der zu dieser geneigt angeordneten Schmelzenzuleitung und in dieser im wesentlichen tangential zum Querschnitt derselben eingeleitet wird.

Eine Vorrichtung zum Stranggießen von metallischen Schmelzen, insbesondere höher schmelzenden Metallen und Legierungen, z. B. Stahl, mit Schmelzenbehälter, im wesentlichen horizontal angeordneter, vorzugsweise flüssigkeitsgekühlter Kokille und zumindest einer, zwischen diesen angeordneten Schmelzenzuleitung, einem, eine geringere Querschnittsfläche als die Kokille (4) aufweisenden Düsenstein (3) und einer Strangabzugseinrichtung, besteht im wesentlichen darin, daß die Schmelzenzuleitung zumindest zwei aneinander anschließende Abschnitte unterschiedlicher Form aufweist, wobei in Fließrichtung der Schmelze gesehen, der erste Abschnitt in denjenigen, der im wesentlichen horizontal vor der Kokille angeordnet ist, im wesentlichen tangential mündet und gegebenenfalls die Abschnitte im Mündungsbereich unterschiedlich geformt sind und/oder unterschiedliche Querschnittsflächen aufweisen.

Mit einer derartigen Vorrichtung ist eine besonders einfache Vorrichtung zum horizontalen Stranggießen geschaffen, wobei gleichzeitig eine Rotation der in die Kokille eintretenden Schmelze erreicht wird, sodaß Oberflächenschäden des Stranges und auch Seigerungen besonders gering gehalten werden können.

Gemäß einem weiteren Merkmal der Erfindung sind die Achsen der Schmelzenzuleitung im Bereich der Umleitung windschief und weisen vorzugsweise einen Normalabstand von 1/2 bis 1/6 des Innendurchmessers des im wesentlichen horizontalen Teiles der Schmelzenzuleitung voneinander auf. Gemäß einer weiteren vorteilhaften Ausbildung der vorliegenden Erfindung ist die Schmelzenzuleitung im Schmelzenbehälter mit einem Stopfen verschließbar.

Im folgenden wird die Erfindung anhand der Zeichnungen und Beispiele näher erläutert.

Es zeigen Fig. 1 die schematische Darstellung einer Horizontalstranggußanlage im Schnitt und Fig. 2 den Schnitt durch eine Schmelzenzuleitung.

Der Schmelzenbehälter 1 gemäß Fig. 1 weist eine Schmelzenzuleitung 2 auf, die über eine Austrittsöffnung des Düsensteines 3 in die flüssigkeitsgekühlte Kokille 4 mündet. Die kleinste freie Querschnittsfläche des Düsensteines ist geringer als jene der Kokille. Die aus dem Schmelzenbehälter herausragende Schmelzenzuleitung ist über eine Schelle 5 am Schmelzenbehälter 1 befestigt. Die Schmelzenzufuhr zur Kokille kann durch Senken des Stopfens 6 unterbunden werden. Wie aus Fig. 1a ersichtlich, weist die Schmelzenzuleitung unterschiedliche Querschnitte auf, wobei der in Strömungsrichtung zuerst liegende Abschnitt 7 in den darauffolgenden Abschnitt 8 tangential mündet. Im Mündungsbereich ist der Querschnitt 7 im wesentlichen schlitzförmig.

In Fig. 2 ist ein weiterer Schnitt durch eine Schmelzenzuleitung dargestellt, wobei der Abschnitt 9 mit Achse 11 der Schmelzenzuleitung, welcher einen im wesentlichen kreisförmigen Querschnitt aufweist, tangential in den Abschnitt 10 mit Achse 12 der Schmelzenzuleitung mündet, welcher ebenfalls einen kreisförmigen Querschnitt aufweist. Die Querschnittsfläche des Abschnittes 9 beträgt ca. 15 cm2, wohingegen jene des Abschnittes 10 43 cm² beträgt. Der Normalabstand a beträgt ca. 1/4 des Innendurchmessers d der Schmelzenzuleitung mit der größeren Querschnittsfläche.

Für eine Horizontalstranggußanlage ist es weiters erforderlich, daß ein Strangabzug vorgesehen wird, wobei dieser nicht Bestandteil der vorliegenden Erfindung ist, sodaß auf dessen Beschreibung hier verzichtet werden kann.

In einer Pilot-Anlage wurden vorerst nach dem Stand der Technik unterschiedlich zusammengesetzte Eisenbasislegierungen und C-Stähle nach dem horizontalen Stranggußverfahren gegossen. Die Gießquerschnitte waren 0 96 mm und qu. 100 mm. Die Schmelzengewichte betrugen 2,5 und 14 t. Das Strangmaterial wurde einer eingehenden Qualitätserprobung unterworfen. Hierfür erfolgte die Untersuchung in Quer- und in Längsrichtung des Stranges.

Die Erprobung der nach dem Stand der Technik gegossenen Stränge erbrachten folgende Resultate:
Rundstränge wiesen ein unterschiedliches Schalenwachstum auf, welches letztlich zu einer polygonalen Querschnittsform führte. Weiters waren Kühlspannungsrisse festgestellt worden, wobei sich die Strangfehler mit größer werdender Überhitzung des Stahles häuften. Der Lunker und die Erstarrungsstruktur waren im Strang exzentrisch angeordnet.

Durch den Einsatz eines elektromagnetischen Feldes gelang es zwar, im Inneren des Stranges ab ca. 1/2 Radius die Kristallisationsform zu vergleichmäßigen und den exzentrischen Lunker in eine Kernporosität umzuwandeln, es entstanden jedoch konzentrisch angeordnete Streifen, negativer Seigerung, die sogenannten "white bands".

Nach Einbau der erfindungsgemäßen Vorrichtung gemäß Fig. 1 und der Möglichkeit das erfindungsgemäße Verfahren anzuwenden, wurden die Versuche mit den gleichen Legierungen wiederholt. Die Erprobung der nach dem erfindungsgemäßen Verfahren gegossenen Stränge erbrachte folgende Ergebnisse:

### Beispiel 1:

Guß von 2,5 t einer Legierung mit folgender Zusammensetzung in Gew.-%:
C 0,38, Si 0,25, Mn 0,7, P 0,021, S 0,012, Rest Eisen und Verunreinigungen.

Die Gießgeschwindigkeit bzw. mittlere Strangabzugsgeschwindigkeit aus der Kokille betrug 1,4 m/min. Die Kokille hatte einen Querschnitt von 96 mm rund. Die Überhitzung des Stahles am Beginn des Gusses war 75°C, dementsprechend betrug die Stahltemperatur im Schmelzenbehälter 1570°C. Die Schmelzenzuleitung wies einen ersten Abschnitt mit einem Innendurchmesser von 40 mm auf der in den zweiten Abschnitt mit einem Innendurchmesser von 75 mm tangential mündete. Die beiden Querschnitte waren kreisförmig. Der Normalabstand der zueinander windschief angeordneten Achsen betrug 17,5 mm. Die Untersuchung in Quer- und Längsrichtung des Stranges ergab folgende Ergebnisse:

Die Querschnittsform der Stränge war kreisrund, die Strangschalenbildung schon in der Kokille war gleichmäßig. Die Rotation der Schmelze bewirkte, daß auch bei der hohen Stahlüberhitzung keine Kühlspannungsrisse in der oberflächennahen Strangzone auftraten. Die Kristallisationsform war weitgehend globulitisch, die Exzentrizität des Lunkers konnte wesentlich gemindert werden.

### Beispiel 2:

In einem weiteren Versuch, welcher mit der gleichen Stahlmarke wie im Beispiel 1 durchgeführt wurde, kamen nach der Kokille elektromagnetische Rührfelder zum Einsatz. Die Untersuchungen dieser Stränge erbrachten, daß eine wesentlich gesteigerte Güte der Stränge vorlag. Entgegen den Erwartungen und bisherigen Erfahrungen waren beim Einsatz des elektromagnetischen Wanderfeldes nach der Kokille keine Seigerstreifen im Strangmaterial aufgetreten. Das elektromagnetische Feld bewirkte eine weitere entscheidende Verbesserung der Stranginnenqualität.

Als hervorragendes Merkmal der nach dem erfindungsgemäßen Verfahren gegossenen Stränge war die entscheidende Verbesserung der Kristallisation der oberflächennahen Strangzone und die Oberflächengüte. Bei gleichen Abzugsparametern waren die Kerben derart reduziert, daß bei der nachfolgenden Walzung keine Brüchigkeit, selbst bei hohen Verformungsgraden des Stranges im ersten Stich, auftrat.

### Beispiel 3:

Es wurde eine Legierung folgender Zusammensetzung in Gew.-%:
C 0,03, Si 0,65, Mn 1,12, Cr 17,90, Ni 9,02, P 0,022 und S 0,012 Rest Eisen gegossen.

Die Gießgeschwindigkeit betrug 1,6 m/min. Der Gießquerschnitt betrug qu. 100 mm. Die Überhitzung der Legierung am Beginn des Gusses betrug 80°C. Die Stahltemperatur im Schmelzenbehälter war demgemäß 1540° C.

Die Querschnittsform der Stränge war quadratisch, wobei die Rotation der Schmelze bewirkte, daß auch bei der hohen Stahlüberhitzung keine Kühlspannungsrisse im Strang auftraten. Die Kristallisationsform war weitgehends globulitisch. Die Exzentrizität des Lunkers konnte wesentlich gemindert werden, wobei gleichzeitig eine wesentliche Verringerung der Kerben an der Strangoberfläche erreicht werden konnte. Bei anschließenden Warmverformungen traten nach dem ersten Verformungsstich keine Risse auf.

## Patentansprüche

1. Verfahren zum Stranggießen von metallischen Schmelzen, insbesondere von höher schmelzenden Legierungen, z. B. Stahl, wobei die metallische Schmelze über zumindest eine Schmelzenzuleitung (2), z. B. Kanal, von einem Schmelzenbehälter (1), Pfanne od.dgl. einer im wesentlichen horizontal angeordneten und mit diesem flüssigkeitsdicht verbundenen, vorzugsweise flüssigkeitsgekühlten, Kokille (4) über eine eine geringere Querschnittsfläche als die Kokille (4) aufweisende Austrittsöffnung eines Düsensteines (3) zugeleitet wird, und der Strang aus der Kokille (4), vorzugsweise schrittweise, gegebenenfalls mit einem Teilschritt nach hinten gezogen wird, dadurch gekennzeichnet, daß die Schmelze in einen, im wesentlichen horizontalen Teil (8, 10) der Schmelzenzuleitung (2), im wesentlichen tangential eingeleitet wird, sodaß eine Rotation der Schmelze um dessen (8) Längsachse (12) bewirkt wird, wonach die rotierende Schmelze in die Kokille (4) eingeleitet wird.

2. Verfahren nach Anspruch 1, dadurch gekennzeichnet, daß die Schmelzenzuleitung (2) zumindest zwei im Mündungsbereich unterschiedlich geformte und/oder große Querschnitte aufweist, wobei die entsprechenden Abschnitte (7, 8, 9, 10) der Schmelzenzuleitung (2) ineinander tangential münden.

3. Verfahren nach Anspruch 1 oder 2, dadurch gekennzeichnet, daß die Schmelzenzuleitung (2) zumindest zwei unterschiedliche, aneinander anschließende Querschnittsflächen aufweist, wobei die Schmelze von jenem Abschnitt mit der kleineren Querschnittsfläche in den mit der größeren Querschnittsfläche etwa tangential eingeleitet wird.

4. Verfahren nach Anspruch 1, 2 oder 3, dadurch gekennzeichnet, daß die Strömungsgeschwindigkeit der Schmelze an jedem Punkt der Schmelzenzuleitung (2, 7, 8, 9, 10) im Mittel über die Zeit im wesentlichen konstant gehalten wird.

5. Verfahren nach einem der Ansprüche 1 bis 4, dadurch gekennzeichnet, daß die Schmelze von einer im wesentlichen vertikal angeordneten Schmelzenzuleitung (7, 9) vom Schmelzenbehälter (1) in eine zu dieser geneigt, vorzugsweise im wesentlichen horizontal angeordnete Schmelzenzuleitung (8, 10) eingeleitet wird.

6. Verfahren nach einem der Ansprüche 1 bis 5, dadurch gekennzeichnet, daß die Schmelze in der, im wesentlichen vertikal angeordneten, Schmelzenzuleitung (7, 9) schneller strömt als in der zu dieser geneigt angeordneten Schmelzenzuleitung und in diese im wesentlichen tangential zum Querschnitt derselben eingeleitet wird.

7. Vorrichtung zum Stranggießen von metallischen Schmelzen, insbesondere höher schmelzenden Legierungen, z. B. Stahl, mit einem Schmelzenbehälter (1), einer im wesentlichen horizontal angeordneten, vorzugsweise flüssigkeitsgekühlten, Kokille (4) und zumindest einer zwischen diesen angeordneten Schmelzenzuleitung, einem, eine geringere Querschnittsfläche als die Kokille (4) aufweisenden Düsenstein (3) und einer Strangabzugseinrichtung, dadurch gekennzeichnet, daß die Schmelzenzuleitung (2) zumindest zwei aneinander anschließende Abschnitte unterschiedlicher Form (7, 8, 9, 10) aufweist, wobei in Fließrichtung der Schmelze gesehen, der erste Abschnitt (7, 9) in denjenigen (8, 10), der im wesentlichen horizontal vor der Kokille angeordnet ist, im wesentlichen tangential mündet.

8. Vorrichtung nach Anspruch 7, dadurch gekennzeichnet, daß die ineinander tangential mündenden Abschnitte (7, 8, 9, 10) unterschiedliche Querschnittsflächen aufweisen.

9. Vorrichtung nach Anspruch 7 oder 8, dadurch gekennzeichnet, daß die Querschnittsfläche des Abschnittes (9) kleiner ist als jene des darauffolgenden, im wesentlichen horizontal vor der Kokille (4) angeordneten, Abschnittes (10).

10. Vorrichtung nach Anspruch 7, 8 oder 9, dadurch gekennzeichnet, daß die Achsen der Schmelzenzuleitung im Bereich der Umlenkung der Richtung der Schmelzenströmung windschief sind, und vorzugsweise voneinander einen Normalabstand (a) von 1/2 bis 1/6 des Innendurchmessers (d) der Schmelzenzuleitung mit der größeren Querschnittsfläche aufweisen.

11. Vorrichtung nach Anspruch 7, 8, 9 oder 10, dadurch gekennzeichnet, daß die Schmelzenzuleitung (7) im Schmelzenbehälter (1) mit einem auf die Einlaßöffnung wirkenden Stopfen (6) schließbar ist.

12. Vorrichtung nach einem der Ansprüche 7 bis 11, dadurch gekennzeichnet, daß die Schmelzenzuleitung (7) zwei im wesentlichen senkrecht zueinander stehende Abschnitte aufweist, wobei einer mit der Kokille und der andere mit dem Schmelzenbehälter verbunden ist.

## Claims

1. A method for extruding molten metals, in particular alloys with a relatively high melting point, e.g. steel, wherein the molten metal is conveyed via at least one melt feed line (2), e.g. a duct, from a melt container (1), a pan or the like, to a substantially horizontally arranged chill (4) connected with the container in a fluid-tight manner and preferably fluid-cooled, through an outlet opening of a nozzle block (3), which opening has a smaller cross-sectional area than the chill (4), and the billet is drawn backwards out of the chill (4), preferably stepwise, possibly with a partial step, characterised in that the melt is conveyed substantially tangentially into a substantially horizontal part (8, 10) of the melt feed line (2), thus effecting rotation of the melt around the longitudinal axis (12) of the part (8), and thereafter the rotating melt is conveyed into the chill (4).

2. A method according to Claim 1, characterised in that.the melt feed line (2) has at least two cross-sections of different sizes and/or shapes in the region of the mouth, the corresponding portions (7, 8, 9, 10) of the melt feed line (2) opening into each other tangentially.

3. A metod according to Claim 1 or 2, characterised in that the melt feed line (2) has at least two different cross-sectional areas adjoining each other, the melt being conveyed more or less tangentially from that portion with the smaller cross-sectional area into that with the larger cross-sectional area.

4. A metod according to Claim 1, 2 or 3, characterised in that the speed of flow of the melt at each point in the melt feed line (2, 7, 8, 9, 10) is kept substantially constant on average over a period of time.

5. A metod according to any one of Claims 1 to 4, characterised in that the melt is conveyed by a substantially vertically arranged melt feed line (7, 9) from the melt container (1) into a melt feed line (8, 10) which is inclined relative to the feed line (7, 9) and preferably arranged substantially horizontally.

6. A method according to any one of Claims 1 to 5, characterised in that the melt in the substantially vertical melt feed line (7, 9) flows more quickly than in the melt feed line which is inclined to the latter, and is conveyed into the latter substantially tangentially to the cross- section of the same.

7. A device for extruding molten metals, in particular alloys with a relatively high melting point, e.g. steel, having a melt container (1), a chill (4) arranged substantially horizontally and preferably fluid-cooled, at least one melt feed line arranged therebetween, a nozzle bloack (24) having a smaller cross-sectional area than the chill (4), and a billet draw-off device, characterised in that the melt feed line (2) has at least two portions (7, 8, 9, 10) adjoining each other and of different shape, the first portion (7, 9), seen in the direction of flow of the melt, opening substantially tangentially into that portion (8, 10) which is arranged substantially horizontally upstream of the chill.

8. A device accoridng to Claim 7, characterised in that the portions (7, 8, 9, 10) opening tangentially into each other have different cross-sectional areas.

9. A device according to Claim 7 or 8, characterised in that the cross-sectional area of the portion (9) is smaller than that of the subsequent portion (10) arranged substantially horizontally upstream of the chill (4).

10. A device according to Claim 7, 8 or 9, characterised in that the axes of the melt feed line in the region of the change in the flow direction of the melt are skew, and preferably spaced at a normal distance from each other (a) of 1/2 to 1/6 of the inner diameter (d) of the melt feed line with the larger cross-sectional area.

11. A divice according to Claim 7, 8, 9 or 10, characterised in that the melt feed line (7) in the melt container (1) can be closed with a plug (6) acting on the inlet opening.

12. A device according to any one of Claims 7 to 11, characterised in that the melt feed line (7) has two portions substantially perpendicular to each other, one being connected with the chill and the other with the melt container.

## Revendications

1. Procédé pour la coulée continue de masses fondues métalliques, d'alliages qui fondent plus haut notamment, d'acier par exemple, la masse métallique fondue étant, au moyen d'au moins une conduite d'amenée de la masse fondue (2), un canal par exemple, acheminée d'un réservoir de masse fondue (1), poche de coulée ou analogue, dans une coquille (4) refroidie de préférence par un liquide, placée horizontalement pour l'essentiel et reliée au réservoir de manière étanche aux liquides, masse métallique fondue acheminée par l'intermédiaire d'un orifice de sortie d'une buse de sortie (3), orifice de section transversale plus petite que la coquille (4), la barre étant sortie de la coquille (4) vers l'arrière, progressivement de préférence, éventuellement au moyen d'un pas partiel, procédé caractérisé en ce que la masse fondue est essentiellement acheminée tangentiellement dans une partie essentiellement horizontale (8, 10) de la conduite d'amenée de la masse fondue (2), si bien que l'on réalise une rotation de la masse fondue autour de l'axe longitudinal (12) de cette partie (8), après quoi, la matière fondue en rotation est introduite dans la coquille (4).

2. Procédé selon la revendication 1, caractérisé en ce que la conduite d'amenée de la masse fondue (2) présente au moins deux sections transversales de conformation et/ou de taille différentes dans la zone d'ouverture, les segments correspondants (7, 8, 9, 10) de la conduite d'amenée de la masse fondue (2) débouchant tangentiellement l'un dans l'autre.

3. Procédé selon la revendication 1 ou 2, caractérisé en ce que la conduite d'amenée de la masse fondue (2) présente au moins deux sections transversales différentes contiquë l'une à l'autre, la masse fondue s'engageant sensiblement tangentiellement du segment ayant la plus petite section transversale dans celui ayant la plus grande.

4. Procédé selon la revendication 1, 2 ou 3, caractérisé en ce que la vitesse du courant de la masse fondue est maintenue constante, en moyenne dans le temps, en tout point de la conduite d'amenée de la masse fondue (2, 7, 8, 9, 10).

5. Procédé selon l'une des revendications 1 à 4, caractérisé en ce que la masse fondue est, à partir du réservoir de masse fondue (1), introduite par une conduite d'amenée de masse fondue (7, 9) verticale pour l'essentiel dans une conduite d'amenée de masse fondue (8, 10) inclinée par rapport à celle-ci, essentiellement horizontale de préférence.

6. Procédé selon l'une des revendications 1 à 5, caractérisé en ce que la masse fondue coule plus vite dans la conduite d'amenée de la masse fondue placée verticalement pour l'essentiel (7, 9), que dans la conduite d'amenée de la masse fondue inclinée par rapport à celle-ci et qu'elle est introduite pour l'essentiel tangentiellement à la section transversale de cette conduite d'amenée inclinée.

7. Dispositif pour la coulée continue de masses fondues métalliques, d'alliages qui fondent plus haut notamment, d'acier par exemple, comportant un réservoir de masse fondue (1), une coquille (4), refroidie à l'eau de préférence, placée horizontalement pour l'essentiel, au minimum une conduite d'amenée de masse fondue placée entre ceux-ci, une buse de sortie (3) présentant une section transversale plus petite que la coquille (4) et un dispositif de retrait de la barre, caractérisé en ce que la conduite d'amenée de masse fondue (2) présente au moins deux segments de forme différente (7, 8, 9, 10) contigus l'un à l'autre, cependant que, vu dans la direction d'écoulement de la masse fondue, le premier segment (7, 9) débouche tangentiellement pour l'essentiel dans celui (8, 10) qui est placé horizontalement pour l'essentiel avant la coquille.

8. Dispositif selon la revendication 7, caractérisé en ce que les segments (7, 8, 9, 10), débouchant tangentiellement l'un dans l'autre, présentent des surfaces de sections transversales différentes.

9. Dispositif selon la revendication 7 ou 8, caractérisé en ce que la surface de la section transversale du segment (9) est plus petite que celle du segment (10) lui succédant, placé pour l'essentiel horizontalement avant la coquille (4).

10. Dispositif selon la revendication 7, 8 ou 9, caractérisé en ce que les axes de la conduite d'amenée de la masse fondue sont gauchis dans la zone de l'infléchissement de la direction du courant de la masse fondue et présentent de préférence entre eux un écartement normal (a) allant de la 1/2 au 1/6 du diamètre intérieur (d) de la conduite d'amenée de la masse fondue comportant la plus grande surface de section transversale.

11. Dispositif selon la revendication 7, 8, 9 ou 10, caractérisé en ce que la conduite d'amenée de la masse fondue (7) est obturable dans le réservoir de masse fondue (1) avec un tampon (6) agissant sur l'orifice d'entrée.

12. Dispositif selon l'une des revendications 7 à 11, caractérisé en ce que la conduite d'amenée de la masse fondue (7) présente deux segments pour l'essentiel perpendiculaires entre eux, l'un étant relié à la coquille et l'autre au réservoir de masse fondue.
